# EUROPÄISCHE PATENTSCHRIFT

(11) **EP 1 641 906 B1**
(45) Veröffentlichungstag und Bekanntmachung des Hinweises auf die Patenterteilung: **13.02.2008**
(21) Anmeldenummer: 03739850.0
(22) Anmeldetag: 29.07.2003
(51) Int. Cl.: D06M 13/224

(54) **VERWENDUNG EINER ZUSAMMENSETZUNG ZUR AUSRÜSTUNG VON TEXTILIEN**
USE OF A COMPOSITION FOR THE FINISHING OF TEXTILES
UTILISATION D'UNE COMPOSITION POUR L'APPRETAGE DE TEXTILES

(30) Priorität: 27.05.2003 AT 8182003
(43) Veröffentlichungstag der Anmeldung: 05.04.2006
(73) Patentinhaber: Prikoszovits, Felix, 1190 Wien (AT)
(72) Erfinder: KÖNIG, Manja Kathrin, 7564 Dobersdorf (AT)
(74) Vertreter: Sonn & Partner Patentanwälte
(86) Internationale Anmeldenummer: PCT/AT2003/000216
(87) Internationale Veröffentlichungsnummer: WO 2004/106478

(56) Entgegenhaltungen:
- EP-A- 0 829 531
- EP-A- 1 205 538
- WO-A-02/20707
- DE-A- 19 821 106
- FR-A- 2 199 551
- GB-A- 2 007 734
- US-A- 6 114 298
- US-B1- 6 451 749
- US-B1- 6 494 920

## Beschreibung

Die Erfindung betrifft die Verwendung einer wässrigen Zusammensetzung zur Knittererholung von Textilien sowie ein Verfahren zur Ausrüstung von Textilien zur Knittererholung.

Textile Flächengebilde, beispielsweise aus Reyon, Zellwolle, Baumwolle und deren Mischungen mit Synthesefasern neigen zum Knittern bzw. zur Faltenbildung, da die Einzelfasern gegen dauerndes Durchbiegen, Knicken, Pressen und Quetschen quer zur Faserrichtung - wie dies beispielsweise beim Waschvorgang oder aber auch bei einem häufigen Tragen der Kleidung der Fall ist - empfindlich sind.

Bislang sind Zusammensetzungen für Ausrüstung von Textilien - auch als Textilhilfsmittel bezeichnet - bekannt, um die Textilpflege, beispielsweise nach der Reinigung, d.h. die Fertigwarenpflege, zu erleichtern. Diese sogenannten Knitter-festausrüstungen versprechen ein bügelfreies Verwenden (Tragen) der Textilien nach ihrer Reinigung zu ermöglichen. Solche sind in Weichspülmittel enthalten, wie beispielsweise im Weichspülmittel der Marke Lenor "Lenor leichtes Bügeln", welches dem Weichspülgang einer Waschmaschine beigegeben wird. Es sind auch sogenannte "Bügelhilfen" am Markt erhältlich, welche nach der Reinigung der Wäsche auf das Textil - durch direktes Aufsprühen auf die Wäsche oder durch Beigabe zum Bügelwasser - aufgebracht werden. Diese bekannten Produkte zeigen allerdings nur in geringem Maße den gewünschten Effekt, eine knitterfreie bzw. faltenfreie Wäsche zu erhalten.

Die Zusammensetzung derartiger Knitterfestausrüstungen sind hauptsächlich auf synthetischer Basis, was jedoch hinsichtlich Umweltverträglichkeit und biologische Abbaubarkeit bedenklich ist. Darüber hinaus stellt sich bei synthetischen Substanzen oft das Problem, dass bei der Verwendung derartiger Ausrüstungen für Kleidungsstücke allergische Reaktionen beim Kleidungsträger hervorgerufen werden können und die Knitterfestausrüstung deshalb für zahlreiche Textilien ungeeignet ist.

Gemäß der EP 1 205 538 A1 wird die darin offenbarte Zusammensetzung zur Behandlung von Geweben als Teil eines Waschverfahrens verwendet, nämlich im Spülgang, also nach dem Waschgang und vor dem Schleudern (Trocknen).

Die US 6 451 749 B1 beschreibt eine pflegende Zusammensetzung, welche die Knitterbildung der Wäsche während des Waschens verringern soll. Die Zugabe der Zusammensetzung erfolgt während des Waschens, während oder vor dem Spülgang oder während oder vor dem Waschgang oder beides, also zusammen mit dem Weichspüler oder zusammen mit dem Waschmittel oder beides.

Die EP 0 829 531 A1 offenbart einen Weichspüler, welcher während des Spülganges der Wäsche eingesetzt wird.

Die GB 2 007 734 A betrifft ebenfalls einen Weichspüler, genauer ein Weichspülerkonzentrat, welcher verdünnt nach dem Spülgang und vor dem Trocknen (in einem Trockner) auf die Wäsche aufgebracht wird.

Die DE 198 21 106 A1 beschreibt ein milbentötendes Reinigungsmittel, welches auch auf Teppiche oder als Polsterreinigungsmittel verwendet werden kann.

Das Reinigungsmittel wird nach der Einwirkzeit mittels Extraktion / Saugextraktion unter Einsatz eines geeigneten anderen Teppich/Polsterreinigungsmittels wieder entfernt.

Die US 6 114 298 B1 betrifft eine Reinigungszusammensetzung zur Desinfektion von harten Oberflächen, die FR 2 199 551 A1 betrifft eine Reinigungszusammensetzung für Kunststoffmaterialien, insbesondere Polyester, die US 6 494 920 B1 offenbart ein Reinigungsmittel und die WO 02/20707 A2 schließlich beschreibt einen Weichspüler, welcher im Spülgang zugegeben wird.

Einerseits ist die Aufgabe der Erfindung die Verwendung einer wässrigen Zusammensetzung umfassend ein oder mehrere pflanzliche Öle und ein oder mehrere Emulgatoren zur Knittererholung von Textilien zur Verfügung zu stellen, welche einen hohen Effekt hinsichtlich Knitterfreiheit bzw. Bügelfreiheit von Textilien erzielt und mehrheitlich aus natürlichen Stoffen herstellbar ist.

Andererseits ist es Aufgabe der Erfindung ein Verfahren zur Verfügung zu stellen, mit welchem Textilien einfach und ohne kostenintensiven verfahrenstechnischen Aufwendungen nach ihrer Reinigung nahezu knitterfrei bzw. bügelfrei erhalten werden.

Der Begriff "Reinigung" bezieht sich auf alle Vorgänge, die zur Säuberung von Textilien gängigerweise durchgeführt werden, wie das Waschen von Textilien in der Waschmaschine, Handwäsche oder aber auch nur Spülen der Wäsche oder chemische Reinigung.

Weiters wird im Rahmen der vorliegenden Erfindung der Begriff "Knittererholung" derart verstanden, dass Knitter bzw. Falten von trockenen oder auch feuchten, nicht notwendigerweise gereinigten, Textilien nahezu gänzlich entfernt sind.

Der Vollständigkeit halber sei noch angemerkt, dass im Nachfolgenden auf eine Mehrzahl von Textilien Bezug genommen wird. Selbstverständlich ist vorliegende Erfindung auch für nur ein Stück Textil anwendbar.

Die erstgenannte Aufgabe wird gemäß der Erfindung dadurch gelöst, dass die wässrige Zusammensetzung auf die Textilien aufgesprüht und die Textilien anschließend wieder getrocknet wird . Vorzugsweise wird die Zusammensetzung auf die trockenen Textilien aufgesprüht und die Textilien anschließend wieder getrocknet. Vorteile dieser Zusammensetzung sind nicht nur ihre kostengünstigen Einzelbestandteile und die einfache Herstellbarkeit, sondern auch die gute Umweltverträglichkeit durch die biologische Abbaubarkeit. Darüber hinaus ist sie bakteriell unbedenklich, wodurch keine allergischen Reaktionen beim Menschen oder Tier ausgelöst werden.

In Bezug auf die Grenzflächenaktivität der Emulgatoren ist es von Vorteil, wenn die Emulgatoren ein oder mehrere Tenside sind.

Diese sind vorzugsweise aus der Gruppe der anionischen und/oder kationischen Tenside gewählt. Vorteilhafterweise werden beide Arten von Tensiden verwendet. In diesem Fall liegen sie bevorzugt in ein Mischungsverhältnis von vorzugsweise 50:50 M/M vor, da die anionischen Tenside die Herabsetzung der Grenzflächenspannung begünstigen und die kationischen Tenside als Weichmacher gut geeignet sind.

Hinsichtlich des oder der pflanzlichen Öle ist es von Vorteil, wenn es/sie Öle aus Fruchtfleischfetten sind, wie zum Beispiel Avocadoöl, Olivenöl, Palmöl und dergleichen, sowie Mischungen daraus.

Gleichfalls kann es günstig sein, wenn das oder die pflanzliche(n) Öl(e) Öle aus Samen- und/oder Kernfetten sind, wie beispielsweise Palmenkernöl, Rapsöl, Leinöl, Sojaöl, Erdnussöl, Korianderöl, Ricinusöl, Mohnöl, Kakaoöl, Kokosnussöl, Kürbiskernöl, Weizenkeimöl, Sesamöl, Sonnenblumenöl, Mandelöl, Macadamianussöl, Nachtkerzenöl, Aprikosenkernöl, Haselnussöl, Jojobaöl, Canolaöl und dergleichen, sowie Mischungen daraus.

Ebenso ist es möglich, dass das oder die pflanzliche(n) Öl(e) Öle aus Pflanzenextrakten sind, wie beispielsweise aus Aloe Vera, Wildrose, Johanniskraut, Nachtkerze, Basilikum, Arnika, Calendula und dergleichen, sowie Mischungen daraus.

Gemäß einem weiteren Merkmal der Erfindung umfasst die Verwendete Zusammensetzung Fettalkohole. Wenn als Emulgatoren mehrheitlich kationische Tenside vorliegen, so dienen Fettalkohole, welche bekannterweise die Bausteine und Edukte der anionischen Tenside sind, als wirksame Ergänzung. Wenn ein Gemisch aus anionischen und kationischen Tensiden verwendet wird, sind zusätzlich beigemengte Fettalkohole eine geeignete Anreicherung.

Gleichfalls ist es günstig, wenn die Zusammensetzung quartäre Ammoniumverbindungen umfasst. Als effektive Substanzen zählen beispielsweise sogenannte Esterquats. Ihre Eigenschaft als kationenaktive Pflegestoffe ist insbesondere vorteilhaft, wenn für die Zusammensetzung mehrheitlich anionische Tenside als Emulgatoren eingesetzt werden. Beispielsweise ist es denkbar, dass der Zusammensetzung eine O/W-Emulsion aus Fettalkoholen, Emulgatoren und quartären Ammoniumverbindungen in Wasser beigegeben wird.

In Bezug auf eine Langlebigkeit und Lagerungsfähigkeit der Zusammensetzung, insbesondere zur Vermeidung des Ranzigwerdens und der Schimmelbildungen, ist es von Vorteil, wenn die Zusammensetzung Stabilisatoren, wie zum Beispiel Antioxidantien, umfasst. Hier können beispielsweise Phenole, Ascorbin-, Milch-, Zitronen- oder Weinsäure sowie deren Salze und dergleichen eingesetzt werden.

Um Abfärbungen der pflanzlichen Öle oder gegebenenfalls anderer Bestandteile, wie beispielsweise Duft-/Aromastoffe, auf die Textilien hintanzuhalten ist es vorteilhaft, wenn die Zusammensetzung Bleichmittel, wie beispielsweise Peroxide, Perborate und dergleichen, umfasst. So ist es möglich, unerwünschte Farbreaktionen und/oder Färbungen bei der Verwendung der Zusammensetzung zu vermeiden, wie beispielsweise bei hellen oder weißen Textilien.

Im Gegenzug kann es auch erwünscht sein, die Farbgebung der Textilien zu intensivieren. Es ist daher vorteilhaft, wenn in der Zusammensetzung Farbstoffe enthalten sind. Auf diese Weise kann die Zusammensetzung mit einem dunklen Farbstoff ausgestattet sein, um beispielsweise ein Auswaschen der dunklen Textilfarbe zu vermeiden und die Textilien mit Farbe wieder aufzufrischen.

Für einen angenehmen Geruch ist es günstig, wenn die Zusammensetzung Duftstoffe und/oder Aromastoffe umfasst. Diese können auf synthetischer Basis sein. Beispielsweise enthalten manche Weichspüler Duft- und/oder Aromastoffe. So ist es denkbar, der Zusammensetzung der Ausrüstung einen Weichspüler beizugeben. Bevorzugt jedoch sind die Duftstoffe und/oder Aromastoffe auf natürlicher Basis.

Die Aufgabe der Erfindung hinsichtlich der Bereitstellung eines Verfahrens zur Ausrüstung von Textilien zur Knittererholung wird dadurch gelöst, dass die Ausrüstung mit der verwandeten Zusammensetzung gemäß Anspruch 1 auf die Textilien aufgesprüht und die Textilien anschließend wieder getrocknet werden. Die genannte Zusammensetzung der Ausrüstung für Textilien kann die Textilfasern derart konditionieren, dass ein Bügeln des Textils nicht oder praktisch nicht mehr erforderlich ist. Die Textilien müssen nicht notwendigerweise gereinigt werden, um den gewünschten Effekt zu erzielen, sondern die Ausrüstung kann in einfacher Weise auf zerknitterte Textilien aufgesprüht und getrocknet werden. Das Verfahren ist sehr einfach konzeptioniert und es sind keine kostenintensiven Aufwendungen erforderlich.

Es ist von Vorteil, wenn die Zusammensetzung vor dem Aufbringen auf die Textilien mit Wasser verdünnt wird. Vorzugsweise liegen das pflanzliche Öl oder die pflanzlichen Öle und der oder die Emulgator(en) in einer W/O-Emulsion vor. Dabei kann der Verdünnungsfaktor beliebig variiert werden.

Im Nachfolgenden wird die Erfindung anhand eines Beispiels näher erläutert.

### Beispiel 1:

Es werden 15 ml Öl aus Aloe Vera mit 30 ml Tensidkonzentrat aus anionischen und kationischen Tensiden (in einem Verhältnis von 50:50) in 1 1 Wasser emulgiert. Die Emulsion wird mit einem Sprühbehälter auf trockene, zerknitterte Weiß- und Buntwäsche, Hosen und Blusen, Sakkos aus Leinen und Baumwolle sowie aus Mischgewebe, - gleichmäßig verteilt - aufgesprüht. Bei optischer Beurteilung ist deutlich erkennbar, dass die Knittererholung der Textilfasern einsetzt und die Textilien nach vollständiger Trocknung der Emulsion nahezu knitter- bzw. faltenfrei sind.

Zu den Beispielen sei noch erwähnt, dass als pflanzliche Öle am Markt erhältliche sogenannte Basisöle aus der Apotheke oder Reformhaus verwendet worden sind. Diese Öle können raffinierte Öle sein, bevorzugt werden nicht-raffinierte Öle.

Zu den Mengenangaben sei weiters angemerkt, dass beste Ergebnisse bei gleichem Mischungsverhältnis zwischen pflanzliche(n) Öl(en) und Emulgatoren beobachtet werden konnten. Gute Ergebnisse konnten auch mit einem derart variierten Verhältnis erzielt werden, bei welchem Öl:Emulgator 1:2 verwendet worden ist. Im Zuge der Versuche hat sich herausgestellt, dass ein Ölanteil des/der pflanzlichen Öl(e) von 15 ml hinsichtlich Bügelfreiheit wirksam ist. Bei Verwendung von geringeren Mengen konnten keine so guten Ergebnisse beobachtet werden. Weiters konnte festgestellt werden, dass ein Emulgatoranteil bei 15 ml Öl von mehr als 80 ml keine günstigen Resultate liefert.

Hinsichtlich der Mengenverhältnisse der anionischen zu kationischen Tenside sei bemerkt, dass sich im Zuge der Versuche gezeigt hat, dass das Verhältnis von 50:50 auch variieren kann. So ist es beispielsweise möglich, ein 40:60, 30:70 oder 60:40, 70:30 Verhältnis von anionischen zu kationischen Tensiden anzuwenden.

Die Ergebnisse haben gezeigt, dass eine Zugabe von Haarbalsam, ob in flüssiger Form oder in Form eines Schaums, eine besonders gute Knittererholung der Textilien bewirkt.

Alle Verhältnisangaben sind M/M.

## Patentansprüche

1. Verwendung einer wässrigen Zusammensetzung umfassend ein oder mehrere pflanzliche Öle und ein oder mehrere Emulgatoren zur Knittererholung von Textilien, **dadurch gekennzeichnet, dass** die Zusammensetzung auf die Textilien aufgesprüht und die Textilien anschließend wieder getrocknet wird.

2. Verwendung nach Anspruch 1, **dadurch gekennzeichnet, dass** die Zusammensetzung auf die trockenen Textilien aufgesprüht und die Textilien anschließend wieder getrocknet werden.

3. Verwendung nach Anspruch 1 oder 2, **dadurch gekennzeichnet, dass** der oder die Emulgatoren ein oder mehrere Tenside sind.

4. Verwendung nach einem der Ansprüche 1 bis 3, **dadurch gekennzeichnet, dass** das oder die Tenside aus der Gruppe der anionischen und/oder kationischen Tenside gewählt ist.

5. Verwendung nach einem der Ansprüche 1 bis 4, **dadurch gekennzeichnet, dass** das oder die pflanzlichen Öle Öle aus Fruchtfleischfetten, wie Avocadoöl, Olivenöl, Palmöl und dergleichen, sowie Mischungen daraus sind.

6. Verwendung nach einem der Ansprüche 1 bis 5, **dadurch gekennzeichnet, dass** das oder die pflanzlichen Öle Öle aus Samen- und/oder Kernfetten, wie Palmenkernöl, Rapsöl, Leinöl, Sojaöl, Erdnussöl, Korianderöl, Ricinusöl, Mohnöl, Kakoaöl, Kokosnussöl, Kürbiskernöl, Weizenkeimöl, Sesamöl, Sonnenblumenöl, Mandelöl, Macadamianussöl, Aprikosenkernöl, Haselnussöl, Jojobaöl, Canolaöl und dergleichen, sowie Mischungen daraus ist bzw. sind.

7. Verwendung einem der Ansprüche 1 bis 5, **dadurch gekennzeichnet, dass** das oder die pflanzlichen Öle Öle aus Pflanzenextrakten, wie aus Aloe Vera, Wildrose, Johanniskraut, Nachtkerze, Basilikum, Arnika, Calendula und dergleichen, sowie Mischungen daraus sind.

8. Verwendung nach einem der Ansprüche 1 bis 7, **dadurch gekennzeichnet, dass** Fettalkohole enthalten sind.

9. Verwendung nach einem der Ansprüche 1 bis 8, **dadurch gekennzeichnet, dass** quartäre Ammoniumverbindungen enthalten sind.

10. Verwendung nach Anspruch 1 bis 9, **dadurch gekennzeichnet, dass** ein oder mehrere Stabilisatoren, wie Antioxidantien, enthalten sind.

11. Verwendung nach einem der Ansprüche 1 bis 10, **dadurch gekennzeichnet, dass** Bleichmittel, wie beispielsweise Peroxide, enthalten sind.

12. Verwendung nach einem der Ansprüche 1 bis 11, **dadurch gekennzeichnet, dass** Farbstoffe enthalten sind.

13. Verwendung nach einem der Ansprüche 1 bis 12, **dadurch gekennzeichnet, dass** Duftstoffe und/oder Aromastoffe enthalten sind.

14. Verfahren zur Ausrüstung von Textilien zur Knittererholung, **dadurch gekennzeichnet, dass** eine wässrige Zusammensetzung umfassend ein oder mehrere pflanzliche Öle und ein oder mehrere Emulgatoren auf die Textilien aufgesprüht und die Textilien anschließend wieder getrocknet werden.

15. Verfahren nach Anspruch 14, **dadurch gekennzeichnet, dass** die Zusammensetzung vor dem Aufbringen auf die Textilien mit Wasser verdünnt wird.

## Claims

1. Use of an aqueous composition which comprises one or more vegetable oil(s) and one or more emulsifier(s) for crease recovery of textiles, **characterised in that** the composition is sprayed onto the textiles and, subsequently, the textiles are dried again.

2. Use according to claim 1, **characterised in that** the composition is sprayed onto the dry textiles and, subsequently, the textiles are dried again.

3. Use according to claim 1 or 2, **characterised in that** the emulsifier(s) is (are) one or more tenside(s).

4. Use according to any one of claims 1 to 3, **characterised in that** the tenside(s) is (are) selected from the group of anionic and/or cationic tensides.

5. Use according to any one of claims 1 to 4, **characterised in that** the vegetable oil(s) is (are) oils from fruit-flesh fats, such as avocado oil, olive oil, palm oil and the like, as well as mixtures thereof.

6. Use according to any one of claims 1 to 5, **characterised in that** the vegetable oil(s) is (are) oils from seed and/or kernel fats, such as palm kernel oil, rape oil, linseed oil, soya bean oil, peanut oil, coriander oil, castor oil, poppy-seed oil, cacao oil, coconut oil, pumkin-seed oil, wheat-germ oil, sesame oil, sunflowers oil, almond oil, macadamia nut oil, apricot kernel oil, hazelnut oil, jojoba oil, canola oil and the like, as well as mixtures thereof.

7. Use according to any one of claims 1 to 5, **characterised in that** the vegetable oil(s) is (are) oils from plant extracts, e.g. from Aloe vera, wild rose, Saint-John's wort, evening primrose, basil, arnica, calendula and the like, as well as mixtures thereof.

8. Use according to any one of claims 1 to 7, **characterised in that** fatty alcohols are contained.

9. Use according to any one of claims 1 to 8, **characterised in that** quaternary ammonium compounds are contained.

10. Use according to claims 1 to 9, **characterised in that** one or more stabiliser(s), such as antioxidants, are contained.

11. Use according to any one of claims 1 to 10, **characterised in that** bleaching agents, such as peroxides, are contained.

12. Use according to any one of claims 1 to 11, **characterised in that** dyes are contained.

13. Use according to any one of claims 1 to 12, **characterised in that** odorous and/or aromatic substances are contained.

14. Method for preparing textiles for crease recovery, **characterised in that** an aqueous composition which comprises one or more vegetable oil(s) and one or more emulsifier(s) are sprayed onto the textiles and, subsequently, the textiles are dried again.

15. Method according to claim 14, **characterised in that** the composition is diluted with water before it is applied onto the textiles.

## Revendications

1. Utilisation d'une composition aqueuse comprenant une ou plusieurs huiles végétales et un ou plusieurs émulsifiants pour le défroissement des textiles, **caractérisée en ce que** la composition est pulvérisée sur les textiles et les textiles sont ensuite séchés de nouveau.

2. Utilisation selon la revendication 1, **caractérisée en ce que** la composition est pulvérisée sur les textiles secs et les textiles sont ensuite séchés de nouveau.

3. Utilisation selon la revendication 1 ou 2, **caractérisée en ce que** le ou les émulsifiants sont un ou plusieurs tensioactifs.

4. Utilisation selon l'une des revendications 1 à 3, **caractérisée en ce que** le ou les tensioactifs sont choisis dans le groupe des tensioactifs anioniques et/ou cationiques.

5. Utilisation selon l'une des revendications 1 à 4, **caractérisée en ce que** la ou les huiles végétales sont des huiles provenant de graisses de pulpe de fruit, comme l'huile d'avocat, l'huile d'olive, l'huile de palme et analogues, ainsi que leurs mélanges.

6. Utilisation selon l'une des revendications 1 à 5, **caractérisée en ce que** la ou les huiles végétales est ou sont des huiles issues de graisses de graines et/ou de noyaux, comme l'huile de palme, l'huile de colza, l'huile de lin, l'huile de soja, l'huile d'arachide, l'huile de coriandre, l'huile de ricin, l'huile de pavot, l'huile de cacao, l'huile de coco, l'huile de graines de citrouille, l'huile de germes de blé, l'huile de sésame, l'huile de tournesol, l'huile d'amande, l'huile de noix de macadamia, l'huile de noyaux d'abricot, l'huile de noisette, l'huile de jojoba, l'huile de canola et analogues, ainsi que leurs mélanges.

7. Utilisation selon l'une des revendications 1 à 5, **caractérisée en ce que** la ou les huiles végétales sont des huiles issues d'extraits végétaux, comme des extraits d'aloe vera, de rosier luisant, de millepertuis, d'onagre bisannuel, de basilic, d'arnica, de calandula et analogues, ainsi que leurs mélanges.

8. Utilisation selon l'une des revendications 1 à 7, **caractérisée en ce que** des alcools gras sont contenus.

9. Utilisation selon l'une des revendications 1 à 8, **caractérisée en ce que** des composés d'ammonium quaternaire sont contenus.

10. Utilisation selon les revendications 1 à 9, **caractérisée en ce qu'**un ou plusieurs stabilisants, comme des antioxydants, sont contenus.

11. Utilisation selon l'une des revendications 1 à 10, **caractérisée en ce que** des agents de blanchiment, comme des peroxydes par exemple, sont contenus.

12. Utilisation selon l'une des revendications 1 à 11, **caractérisée en ce que** des colorants sont contenus.

13. Utilisation selon l'une des revendications 1 à 12, **caractérisée en ce que** des parfums et/ou des arômes sont contenus.

14. Procédé pour l'apprêt des textiles pour le défroissement, **caractérisé en ce qu'**une composition aqueuse comprenant une ou plusieurs huiles végétales et un ou plusieurs émulsifiants est pulvérisée sur les textiles et les textiles sont ensuite séchés de nouveau.

15. Procédé selon la revendication 14, **caractérisé en ce que** la composition est diluée à l'eau avant l'application sur les textiles.
